# EUROPÄISCHE PATENTSCHRIFT

(11) **EP 1 252 352 B1**
(45) Veröffentlichungstag und Bekanntmachung des Hinweises auf die Patenterteilung: **21.04.2004**
(21) Anmeldenummer: 01909511.6
(22) Anmeldetag: 23.01.2001
(51) Int. Cl.: C22C 23/00, C21D 8/00, C21D 8/02

(54) **VERFAHREN ZUR EINSTELLUNG VON SUPERPLASTISCHEN EIGENSCHAFTEN IN MAGNESIUMLEGIERUNGEN**
METHOD FOR PROVIDING MAGNESIUM ALLOYS WITH SUPERPLASTIC PROPERTIES
PROCEDE PERMETTANT DE CONFERER DES PROPRIETES SUPERPLASTIQUES A DES ALLIAGES DE MAGNESIUM

(30) Priorität: 25.01.2000 DE 10003970; 10.03.2000 DE 10011334
(43) Veröffentlichungstag der Anmeldung: 30.10.2002
(62) Teilanmeldung aus: 03011735.2
(73) Patentinhaber: Technische Universität Clausthal, 38678 Clausthal-Zellerfeld (DE)
(72) Erfinder: DRAUGELATES, Ulrich, 38642 Goslar (DE); SCHRAM, Antonia, 38678 Clausthal-Zellerfeld (DE); KEDENBURG, Claus-Christian, 54329 Konz (DE); RYSPAEV, Talant, 38678 Clausthal-Zellerfeld (DE)
(74) Vertreter: Gramm, Werner, Prof. Dipl.-Ing.
(86) Internationale Anmeldenummer: PCT/DE2001/000256
(87) Internationale Veröffentlichungsnummer: WO 2001/055467

(56) Entgegenhaltungen:
- GB-A- 1 187 305
- US-A- 3 709 745
- US-A- 5 620 537
- PATENT ABSTRACTS OF JAPAN vol. 1996, no. 09, 30. September 1996 (1996-09-30) -& JP 08 134614 A (MITSUI MINING &SMELTING CO LTD), 28. Mai 1996 (1996-05-28)
- CHEMICAL ABSTRACTS, vol. 107, no. 14, 5. Oktober 1987 (1987-10-05) Columbus, Ohio, US; abstract no. 119616, HIRASAWA, YOSHIKAZU ET AL: "Magnesium alloys for casting" XP002174055 -& JP 61 250144 A (UBE INDUSTRIES, LTD., JAPAN) 7. November 1986 (1986-11-07)

## Beschreibung

Die vorliegende Erfindung betrifft ein Verfahren zur Herstellung von Magnesiumlegierungen mit einer superplastischen Gefügestruktur.

Durch Nutzung des superplastischen Verhaltens von Werkstoffen kann die Produktivität bei der Weiterverarbeitung von Halbzeugen zu komplexgeformten Fertigbauteilen gegenüber konventionellen Umformverfahren wesentlich erhöht werden. Insbesondere bei der Herstellung endabmessungsgenauer Bauteile, die alternativ nur durch aufwendige Zerspan- oder Fügeprozesse hergestellt werden können, stellt die superplastische Formgebung von Metallen und deren Legierungen ein kostengünstiges Fertigungsverfahren dar.

Der steigende Bedarf an hoch beanspruchbaren, kostengünstig zu fertigenden Produkten hat in den letzten Jahren mit fortschreitendem Zwang zur Leichtbauweise und der damit verbundenen Material- und Energieeinsparung vor allem in den Bereichen der Luft- und Raumfahrt, des Hochgeschwindigkeitsschienenverkehrs, des Automobil- und Gerätebaus, aber auch in der Nachrichten- und Datenverarbeitungstechnik ein wachsendes Interesse an der superplastischen Formgebung hervorgerufen. Eine Ursache hierfür ist die besondere Eignung dieses Fertigungsverfahrens, möglichst dünnwandige Strukturbauteile für den Leichtbau herzustellen.

Während umfassende Untersuchungen über das superplastische Verhalten von Zweiphasenstählen, Titan- und Aluminiumlegierungen durchgeführt wurden, liegen über das superplastische Verhalten von Magnesiumlegierungen, die aufgrund ihrer gegenüber Aluminiumwerkstoffen um etwa 50% geringeren Dichte einen weiteren entscheidenden Beitrag zur Gewichtsreduzierung im Leichtbau leisten können, nur wenig grundlegende Erkenntnisse vor. Die Nutzung der superplastischen Eigenschaften ist jedoch gerade für die Werkstoffgruppe der Magnesiumlegierungen aufgrund ihrer eingeschränkten Kaltformbarkeit wünschenswert.

Unter Superplastizität wird die Fähigkeit eines Werkstoffes verstanden, beim Aufbringen nur sehr geringer Fließspannungen ohne Einschnürungen und praktisch keiner Kaltverfestigung Umformgrade zu erzielen, die die bei "normalplastischen" Werkstoffen üblichen Grenzen von etwa 10 bis 40% um einige 100 bis über 1000% übersteigen. Ein weiteres Merkmal des superplastischen Verhaltens von Werkstoffen ist die starke Abhängigkeit der Fließspannung von der Dehngeschwindigkeit.

JP61250144A offenbart eine Wärmebehandlung einer gegossenen Mg-Legierung, um die Kriecheigenschaften bei Hochtemperaturen zu verbessern. Nach JP61250144A werden die gegossenen Teile bei einer Temperatur von 530°C für 4 Stunden erwärmt, in Wasser abgekühlt, auf 200°C für 20 Stunden erwärmt und anschließend in Luft abgekühlt.

C. G. Nieh und J. Wadsworth, Scripta Metallurgica et Materialia, Band 32 (1995), Heft 8, Seiten 1133-1137, beschreiben die Herstellung von 17 Vol% SiC-partikelverstärkten ZK60-Mg-Verbundwerkstoffen durch pulvermetallurgische Verfahren. Das Vorhandensein der feinen SiC-Partikel in ZK60 kann danach scheinbar die Mikrostruktur des Verbundwerkstoffes bei hohen Temperaturen (450°C) verfeinern und stabilisieren und ist somit verantwortlich für die Verleihung der Superplastizität.

M. Mabuchi, K. Kubota und K. Higashi, Scripta Metallurgica et Materialia, Band 33 (1995), Heft 2, Seiten 331-335, beschreiben die Herstellung einer Mg-11Si-4A1-Legierung mit einer superplastischen Gefügestruktur durch Strangpressen von "schnellerstarrten" Bändern.

M. Mabuchi, K. Kubota und K. Higashi, Material Transactions, JIM, Vol. 36 (10) (1995) 1249-1254, beschreiben die Herstellung von superplastischen AZ91-Magnesiumlegierungen aus maschinell gefertigten Spänen. Die Späne werden durch maschinelle Bearbeitung eines kommerziellen Gussblocks einer AZ91-Legierung in einer Drehbank hergestellt und anschließend stranggepresst. So kann bei dieser Legierung bei einer Umformtemperatur von 573 K und einer Dehnrate von 3,3 10⁻⁴s⁻¹ eine Dehnung von 980% erzielt werden. K.U.Kainer, Metall Powder Report 44 (1990), 684-687, beschreibt die Herstellung von Magnesiumlegierungen mit einer superplastischen Gefügestruktur durch pulvermetallurgische Verfahren.

J. Wolfenstine, G. Gonzalez-Doncel und K. Higashi, Superplasticity and Superplastic Forming (Ed. A.K. Ghosh und T.R. Bieler), 1995, Seiten 75-82, beschreiben die Herstellung von Magnesium-Lithium-Legierungen mit einer superplastischen Gefügestruktur durch Vakuumformen und Heißwalzen. So kann bei dieser Legierung bei einer Umformtemperatur von 350°C und einer Dehnrate von 4 X 10⁻⁴s⁻¹ eine relative Dehnung von 610% erzielt werden.

J.K. Solberg, J. Torklep, O. Bauger und H. Gjestland, Mater, Sci.Engng. A134 (1991), 1201-1203, beschreiben schließlich die Herstellung einer superplastischen AZ91-Magnesiumlegierung durch extrem rasche Erstarrung aus dem schmelzflüssigen Zustand. Die Legierung zeigte eine relative Dehnung von 1480% bei 573 K.

Nachteilig bei den obigen Verfahren ist die Tatsache, dass die Legierungen jeweils auf oberhalb der Schmelztemperatur erwärmt werden müssen, und dass den Legierungen die superplastischen Eigenschaften jeweils durch einen sehr aufwendigen Prozess (Zerspanung / Sintern, Aufschmelzen, Legieren) verliehen werden, was insbesondere ihre Handhabung in industriellen Verfahren erschwert.

Aufgabe der vorliegenden Erfindung ist es, ein Verfahren zur Verfügung zu stellen, mit dem in konventionellen Magnesiumbasislegierungen ein Gefüge mit superplastischen Eigenschaften kostengünstig erzeugt werden kann. Das Verfahren soll unabhängig von üblicherweise verwendeten Schutzgastechniken anwendbar und einfach in die bestehende Fertigung integrierbar sein.

Zur Lösung der Aufgabe, das Verfahren insbesondere unabhängig von üblicherweise verwendeten Schutzgastechniken anwendbar zu machen, wird erfindungsgemäß ein Verfahren zur Herstellung von Magnesiumlegierungen mit einer superplastischen Gefügestruktur vorgeschlagen, das folgende Schritte umfasst:
a) Erwärmung einer Magnesiumbasislegierung auf eine Temperatur von 300 bis 550°C und Halten dieser Temperatur für 1 bis 100 Stunden,
b) Abkühlung der erwärmten Legierung auf eine Temperatur von 0 bis 100°C,
c) Wiedererwärmung der abgekühlten Legierung auf eine Temperatur von 200 bis 400°C und Halten dieser Temperatur für 1 bis 100 Stunden,
d) Abkühlung der wiedererwärmten Legierung an Luft auf eine Temperatur von 0 bis 100°C,
e) Umformen der abgekühlten Legierung zu einem Halbzeug bei einer Temperatur von 250 bis 450°C.

Die Basislegierung wird zunächst langsam, vorzugsweise mit einer Heizrate von 0,1 bis 3,0°C/min, bevorzugter 0,2 bis 1,0°C/min und insbesondere 0,4 bis 0,6°C/min auf eine Temperatur von 300 bis 550°C, bevorzugter 350 bis 450°C und insbesondere 390 bis 420°C erwärmt und 1 bis 100 Stunden, vorzugsweise 10 bis 35 Stunden und insbesondere 18 bis 24 Stunden bei dieser Temperatur gehalten. Die erwärmte Legierung wird anschließend, vorzugsweise an Luft oder in Wasser auf eine Temperatur von 0 bis 100°C, vorzugsweise 15 bis 50°C und insbesondere auf Umgebungstemperatur abgekühlt.

In einem weiteren Schritt wird die abgekühlte Legierung dann auf eine Temperatur von 200 bis 400°C, vorzugsweise 220 bis 350°C und insbesondere 250 bis 310°C wiedererwärmt und 1 bis 100 Stunden, vorzugsweise 10 bis 35 Stunden und insbesondere 18 bis 24 Stunden bei dieser Temperatur gehalten. Die so wiedererwärmte Legierung wird danach, vorzugsweise an Luft oder in Wasser auf eine Temperatur von 0 bis 100°C, vorzugsweise 15 bis 50°C und insbesondere auf Umgebungstemperatur abgekühlt.

Bevorzugte Magnesiumbasislegierungen zur Verarbeitung im erfindungsgemäßen Verfahren enthalten neben Magnesium Aluminium, Zink, Mangan, Silicium, Kupfer, Zirkonium, Silber und/oder Seltenerdmetalle. Besonders bevorzugte Legierungen sind Legierungen, die Zink, Zirkonium und Seltenerdmetalle enthalten, insbesondere solche, die neben Magnesium im Wesentlichen aus diesen Elementen bestehen. Bevorzugte Seltenerdmetalle sind Neodym, Thorium und Yttrium.

Beispiele für verwendbare Magnesiumbasislegierungen sind Legierungen vom Typ AM 20, AM 50, AM 60, AS 41, AS 21, AE 42, AZ 91, EZ 33, AZ 31, QE 22, QH 21, WE 54, ZC 63 und ZRE 1.

Die erfindungsgemäß vorgewärmte Legierung wird konventionellen Umformverfahren unterworfen, um die Legierung in ein Halbzeug umzuwandeln. Bevorzugte Umformverfahren sind Druckumformverfahren wie beispielsweise das Strangpressen, Walzen oder Schmieden. Besonders bevorzugt ist das Strangpressen.

Das Umformen der Magnesiumlegierung durch Strangpressen findet vorzugsweise mit einem Verpressungsverhältnis von größer als 1 : 15, bevorzugter von 1 : 15 bis 1 : 100, insbesondere 1 : 25 bis 1 : 50 bei einer Bolzentemperatur und einer Rezipiententemperatur von 200 bis 600°C, bevorzugter 300 bis 400°C statt. Bei dem Verfahren gemäß Anspruch 4 erfolgt das Umformen der abgekühlten Legierung durch Strangpressen bei einer Bolzentemperatur und einer Rezipiententemperatur von 270 bis 400°C, bevorzugter 330 bis 370°C statt.

Ohne sich an eine bestimmte Theorie binden zu wollen, wird vermutet, dass durch die oben genannte Wärmebehandlung unterhalb des Schmelzpunktes der Legierung feinverteilte Ausscheidungen im Mikrogefüge erzeugt werden, welche sich beim Umformen an den Korngrenzen anlagern und dort das für die superplastische Verformung charakteristische Korngrenzengleiten unterstützen. Zudem wirken wahrscheinlich durch die Wärmebehandlung der unterschiedlichen Magnesiumbasislegierungen erzeugten Ausscheidungen (Mg₁₇Al₁₂, Zr₂Zn₃, Mg₃₂(Al,Zn)₄₉, Mg₉SE) als Kristallisationskeime bei der Sekundärkristallisation des Gefüges während des Umformens.

Die Magnesiumbasislegierungen erreichen im Gusszustand nach Herstellerangaben eine Bruchdehnung von bis zu 12%. Die durch das erfindungsgemäße Verfahren auf ein verbessertes superplastisches Umformvermögen veränderten Magnesiumbasislegierungen hingegen erreichen bei Zugversuchen bei einer Temperatur von 380°C und einer konstanten Umformgeschwindigkeit von 0,05 mm/min. eine Bruchdehnung von bis zu 780%.

Die Zeichnung zeigt eine unverformte (a), eine bei den obigen Bedingungen verformte Zugprobe einer unbehandelten ZRE1-Magnesiumbasislegierung (b) sowie eine bei den obigen Bedingungen superplastisch verformte Zugprobe einer gemäß Beispiel erfindungsgemäß hergestellten ZRE1-Magnesiumbasislegierung (c).

### Beispiel:

### Herstellung einer ZRE1-Magnesiumbasislegierung mit superplastischer Gefügestruktur

Eine kommerziell erhältliche ZRE1-Magnesiumbasislegierung wurde mit einer Heizrate von 0,5°C/min langsam auf 415°C erwärmt und 20 Stunden bei dieser Temperatur gehalten. Anschließend wurde die Probe an Luft auf Umgebungstemperatur abgekühlt. Die abgekühlte Probe wurde anschließend durch Erwärmen auf 300°C und Halten der Probe bei dieser Temperatur für 20 Stunden überaltert. Daraufhin wurde die überalterte Probe an Luft auf Umgebungstemperatur wieder abgekühlt. Die Probe wurde mit einem Verpressungsverhältnis von 1 : 29 bei einer Bolzentemperatur und Rezipiententemperatur von 350°C durch Strangpressen verformt. Es wurde gefunden, dass ihre Mikrostruktur auf einer Korngröße von d = 10 µm gefeint war. Die Basislegierung erreicht im Gusszustand nach Herstellerangaben eine Bruchdehnung von 3%. Die durch das erfindungsgemäße Verfahren bearbeitete Magnesiumlegierung hingegen erreichte bei Zugversuchen bei einer Temperatur von 380°C und einer Umformgeschwindigkeit von 0,05 mm/min eine Bruchdehnung von 780% (siehe Zeichnung).

## Patentansprüche

1. Verfahren zur Herstellung von Magnesiumlegierungen mit einer superplastischen Gefügestruktur, das die folgenden Schritte umfasst:
a) Erwärmung einer Magnesiumbasislegierung auf eine Temperatur von 300 bis 550°C und Halten dieser Temperatur für 1 bis 100 Stunden,
b) Abkühlung der erwärmten Legierung auf eine Temperatur von 0 bis 100°C,
c) Wiedererwärmung der abgekühlten Legierung auf eine Temperatur von 200 bis 400°C und Halten dieser Temperatur für 1 bis 100 Stunden,
d) Abkühlung der wiedererwärmten Legierung an Luft auf eine Temperatur von 0 bis 100°C,
e) Umformen der abgekühlten legierung zu einem Halbzeug bei einer Temperatur von 250 bis 450°C.

2. Verfahren nach Anspruch 1, **dadurch gekennzeichnet, dass** die Legierung in Schritt a) auf eine Temperatur von 390 bis 420°C erwärmt wird.

3. Verfahren nach Anspruch 1 oder 2, **dadurch gekennzeichnet, dass** die Legierung in Schritt c) auf eine Temperatur von 250 bis 310°C erwärmt wird.

4. Verfahren nach Anspruch 1, 2 oder 3, **dadurch gekennzeichnet, dass** die Legierung in Schritt b) und/oder d) auf Umgebungstemperatur abgekühlt wird.

5. Verfahren nach einem der Ansprüche 1 bis 4, **dadurch gekennzeichnet, dass** die erwärmte Legierung in Schritt a) und/oder c) 12 bis 24 Stunden auf der Endtemperatur gehalten wird.

6. Verfahren nach einem der vorstehenden Ansprüche, **dadurch gekennzeichnet, dass** die Magnesiumbasislegierung neben Magnesium Aluminium, Zink, Mangan, Silicium, Kupfer, Zirkonium, Silber und/oder Seltenerdmetalle enthält.

7. Verfahren nach einem der vorstehenden Ansprüche, **dadurch gekennzeichnet, dass** die Legierung durch Strangpressen umgeformt wird.

8. Verfahren nach Anspruch 7, **dadurch gekennzeichnet, dass** das Verpressungsverhältnis beim Strangpressen 1 : 25 bis 1 : 50 beträgt.

9. Verfahren nach Anspruch 7 oder 8, **dadurch gekennzeichnet, dass** die Bolzentemperatur und die Rezipiententemperatur beim Strangpressen 300 bis 400°C beträgt.

## Claims

1. Method for producing magnesium alloys having a superplastic microstructure, which comprises the following steps:
a) heating a magnesium-based alloy to a temperature of 300 to 550°C and holding this temperature for 1 to 100 hours,
b) cooling the heated alloy to a temperature of 0 to 100°C,
c) reheating the cooled alloy to a temperature of 200 to 400°C and holding this temperature for 1 to 100 hours,
d) cooling the reheated alloy in air to a temperature of 0 to 100°C,
e) forming the cooled alloy to form a semi-finished product at a temperature of 250 to 450°C.

2. Method according to Claim 1, **characterized in that** in step a) the alloy is heated to a temperature of 390 to 420°C.

3. Method according to Claim 1 or 2, **characterized in that** in step c) the alloy is heated to a temperature of 250 to 310°C.

4. Method according to Claim 1, 2 or 3, **characterized in that** in step b) and/or d) the alloy is cooled to ambient temperature.

5. Method according to one of Claims 1 to 4, **characterized in that** in step a) and/or c) the heated alloy is held at the final temperature for 12 to 24 hours.

6. Method according to one of the preceding claims, **characterized in that** the magnesium-based alloy in addition to magnesium also contains aluminium, zinc, manganese, silicon, copper, zirconium, silver and/or rare earth metals.

7. Method according to one of the preceding claims, **characterized in that** the alloy is formed by extrusion.

8. Method according to Claim 7, **characterized in that** the pressing ratio during the extrusion is 1:25 to 1:50.

9. Method according to Claim 7 or 8, **characterized in that** the billet temperature and the receptacle temperature during the extrusion is 300 to 400°C.

## Revendications

1. Procédé pour la préparation d'alliages de magnésium ayant une structure superplastique comprenant les étapes suivantes :
a) le chauffage d'un alliage à base de magnésium jusqu'à une température de 300 à 550° C et le maintien de cette température pendant 1 à 100 heures,
b) le refroidissement de l'alliage chauffé jusqu'à une température de 0 à 100°C,
c) le réchauffage de l'alliage refroidi jusqu'à une température de 200 à 400°C et le maintien de cette température pendant 1 à 100 heures,
d) le refroidissement à l'air de l'alliage réchauffé jusqu'à une température de 0 à 100°C,
e) le formage de l'alliage refroidi en un objet semi-fini à une température de 250 à 450°C.

2. Procédé selon la revendication 1, **caractérisé en ce que** dans l'étape a) l'alliage est chauffé à une température de 390 à 420°C.

3. Procédé selon la revendication 1 ou 2, **caractérisé en ce que** dans l'étape c) l'alliage est chauffé à une température de 250 à 310°C.

4. Procédé selon la revendication 1, 2 ou 3, **caractérisé en ce que** dans l'étape b) et/ou d) l'alliage est refroidi à la température ambiante.

5. Procédé selon l'une des revendications 1 à 4, **caractérisé en ce que** dans l'étape a) et/ou c) l'alliage chauffé est maintenu à la température finale pendant 12 à 24 heures.

6. Procédé selon l'une des revendications précédentes, **caractérisé en ce que** l'alliage à base de magnésium comprend outre le magnésium, de l'aluminium, du zinc, du manganèse, du silicium, du cuivre, du zirconium, de l'argent et/ou un métal de terres rares.

7. Procédé selon l'une des revendications précédentes, **caractérisé en ce que** l'alliage est formé par étirage sous pression.

8. Procédé selon la revendication 7, **caractérisé en ce que** le rapport de pression lors de l'étirage sous pression est compris entre 1:25 et 1:50.

9. Procédé selon la revendication 7 ou 8, **caractérisé en ce que** la température de boulon et la température de récipient sont lors de l'étirage sous pression comprises entre 300 et 400°C.
